# EUROPÄISCHE PATENTSCHRIFT

(11) **EP 3 981 888 B1**
(45) Veröffentlichungstag und Bekanntmachung des Hinweises auf die Patenterteilung: **12.07.2023**
(21) Anmeldenummer: 21190109.5
(22) Anmeldetag: 06.08.2021
(51) Int. Cl.: C14C 11/00

(54) **ZURICHTMITTEL FÜR LEDER**
FINISHING AGENT FOR LEATHER
AGENT DE CORROYAGE POUR LE CUIR

(30) Priorität: 19.08.2020 DE 202020104808 U
(43) Veröffentlichungstag der Anmeldung: 13.04.2022
(73) Patentinhaber: Schill + Seilacher GmbH, 71032 Böblingen (DE)
(72) Erfinder: Nagel, Siegfried, 71101 Schönaich (DE); Schelle, Stefan, 71069 Sindelfingen (DE); Schweizer, Andy, 71101 Schönaich (DE); Armbruster, Wolfgang, 72525 Münsingen (DE)
(74) Vertreter: Prinz & Partner mbB

(56) Entgegenhaltungen:
- JP-B1- 4 880 078
- US-A1- 2016 101 033

## Beschreibung

Die Erfindung betrifft ein Zurichtmittel für Leder, umfassend ein Zinkderivat einer N-Acylaminosäure als geruchsreduzierendes Mittel, sowie die Verwendung eines solchen Zurichtmittels zur Geruchsreduzierung von Leder.

Bei der Herstellung und Behandlung von Leder, Fasern und Textilien kommt es oftmals zu einer Belastung mit geruchsintensiven Substanzen. Bei diesen Substanzen handelt es sich überwiegend um volatile Stoffe, die Stickstoff oder Schwefel enthalten. Zur Geruchsreduzierung werden daher Zusätze verwendet, die eine desodorierende Wirkung aufweisen, also als Geruchsabsorber genutzt werden können.

Im Stand der Technik ist zur Geruchsreduzierung die Verwendung des Zinksalzes der Rizinolsäure, das Zinkrizinoleat, bekannt. Zinkrizinoleat kann geruchsintensive Substanzen chemisch binden, wodurch der Geruch der gebundenen Substanzen nicht mehr wahrnehmbar ist.

Zinkrizinoleat weist jedoch den großen Nachteil auf, dass es nicht wasserlöslich ist. Daher müssen für die Verwendung von Zinkrizinoleat aufwendige Formulierungen gewählt werden, die beispielsweise Lösungsvermittler oder zusätzliche komplexierende Hilfsstoffe enthalten und so das Zinkrizinoleat in wässrige Lösung bringen können.

Aus der DE 10 2008 010 774 A1 sind komplexierte Metallsalze bekannt, die zusammen mit Liganden, die ein hydrophobes Kohlenstoffgerüst mit hydrophilen Gruppen aufweisen, zur Adsorption von Schadstoffen eingesetzt werden können. Diese komplexierten Metallsalze mit Liganden benötigen jedoch einen zusätzlichen Komplexbildner, beispielsweise Ethercarbonsäuren, um eine ausreichend hohe Löslichkeit und Aktivität des komplexierten Metallsalzes als Geruchsabsorber zu erreichen.

In der DE 10 2010 062 807 A1 ist die Verwendung von N-Acylaminosäuren und deren Salzen als Korrosionsschutzmittel beschrieben.

Die EP 1 319 394 A1 offenbart Zubereitungen mit desodorierender Wirkung, die das Zinksalz der Rizinolsäure, eine aminofunktionelle Aminosäure, einen Lösungsvermittler, eine Säure und optional Wasser enthalten. Als aminofunktionelle Aminosäuren werden beispielsweise Lysin, Hydroxylysin und Arginin eingesetzt. Als Alternativen werden auch Derivate der aminofunktionellen Aminosäuren erwähnt, beispielsweise Arginin- und Lysinsalze mit langkettigen Fettsäuren. Ebenso werden N-Acylderivate von Lysin und Arginin vorgeschlagen.

Die JPH 10328280 A beschreibt antibakterielle Zusammensetzungen für Deodorants, die basisches Zinkcarbonat und/oder Zinkoxid sowie eine Oxycarbonsäure umfassen. Die Zinkverbindung und die Oxycarbonsäure liegen in einem molaren Verhältnis von 1:0,7 bis 1:5 vor. Der pH-Wert der Zusammensetzung beträgt 4 bis 9.

Die EP 0 213 480 A2 zeigt die Verwendung eines Salzes von N-(C₉-C₂₀-Acyl)-Aminosäuren zum Hydrophobieren von Leder und Pelzen. Das Salz der N-Acylaminosäure dient als Emulgator für ein Silikonöl, das für die Hydrophobierung genutzt wird. Als N-Acylaminosäure kann N-Oleoylsarkosin eingesetzt werden. Die Salze sind insbesondere Alkalisalze, Ammoniumsalze oder Salze eines Mono-, Di- oder Trialkanolamins

Zur Veredelung einer Oberfläche des Leders kann eine Zurichtung erfolgen. In diesem Prozess werden durch Auftragen meist mehrerer zusätzlicher Schichten die Eigenschaften der Lederoberfläche gezielt eingestellt, beispielsweise hinsichtlich der Widerstandsfähigkeit gegen chemische und/oder mechanische Beeinflussungen und der gewünschten Farb-, Glanz- und/oder Griffeigenschaften des Leders.

Als Zurichtmittel können Kunststoffdispersionen eingesetzt werden, die einen auf der Oberfläche des Leders aushärtenden Kunststoff umfassen, beispielsweise ein Poly(meth)acrylat oder ein Polyurethan. Wünschenswert ist der Einsatz von wässrigen Kunststoffdispersionen, um die Belastung mit organischen Lösungsmitteln möglichst gering zu halten. Nachteilig am Zurichten ist, dass durch das Zurichtmittel selbst ebenfalls eine Belastung des Leders mit geruchsintensiven Substanzen auftreten kann.

Zinkrizinoleat ist für den Einsatz als Geruchsabsorber in Zurichtmitteln nicht geeignet, da die bei Einsatz von Zinkrizinoleat notwendigen Lösungsvermittler oder zusätzlichen komplexierenden Hilfsstoffe nicht mit den im Zurichtmittel verwendeten Kunststoffdispersionen kompatibel sind. Dies kann zu einer Koagulation, also einer Flockung, der eingesetzten Polymere führen, wodurch das zu veredelnde Leder unbrauchbar würde.

Die US 2016/101033 A1 offenbart eine pulverbasierte kosmetische Zusammensetzung zur Anwendung auf der Haut. Die Zusammensetzung umfasst a) ein oder mehrere hydrophobe oder mit einem hydrophoben Material beschichtete Partikel, b) mindestens einen Binder für die Partikel und c) ein filmbildendes, ölabsorbierendes Polymer, welches eine Affinität für von der Haut abgegebenen Talg aufweist.

Die JP 4 880 078 B1 beschreibt ebenfalls eine pulverbasierte kosmetische Zusammensetzung, die ein Titanoxidpulver und ein Zinkoxidpulver als UV-schützende Komponenten einsetzt. Die Pulver weisen zusätzlich eine hydrophobierende Beschichtung auf, in der Acylaminosäuren zum Einsatz kommen können.

Die Aufgabe der Erfindung ist es, eine Möglichkeit zur Geruchsreduzierung und/oder Geruchsabsorption in einem Zurichtmittel bereitzustellen.

Die Aufgabe wird erfindungsgemäß gelöst durch ein Zurichtmittel für Leder gemäß Anspruch 1 sowie die Verwendung eines Zurichtsmittels zur Geruchsreduzierung von Leder gemäß Anspruch 12.

Die Aufgabe wird erfindungsgemäß gelöst durch ein Zurichtmittel für Leder, umfassend eine Polymerdispersion sowie ein Zinkderivat einer N-Acylaminosäure als geruchsreduzierendes Mittel. Die Polymerdispersion umfasst ein Polyurethan, ein Poly(meth)acrylat oder eine Kombination davon.

Unter dem Begriff "geruchsreduzierend" wird insbesondere auch "geruchsabsorbierend" verstanden.

Der Begriff "Poly(meth)acrylat" umfasst Polyacrylate, Polymethacrylate und Copolymere von Acrylaten und Methacrylaten.

Der Begriff "Kunststoffdispersion" umfasst alle Arten der Dispersion von Kunststoffen in Flüssigkeiten, einschließlich von Emulsionen.

Aminosäuren sind Carbonsäuren mit einer oder mehreren Aminogruppen. In einer N-Acylaminosäure bindet an mindestens eine der vorhandenen Aminogruppen der Aminosäure ein Acyl-Rest.

Es hat sich gezeigt, dass Zinkderivate von N-Acylaminosäuren eine hervorragende Wirkung als Geruchsabsorber zeigen. Die Wirkung als geruchsabsorbierende bzw. geruchsreduzierende Substanz wird unter anderem auf das kationisch wirkende Stickstoffatom der N-Acylaminosäure zurückgeführt. Der Zusatz eines weiteren Komplexbildners ist nicht erforderlich. Die geruchsabsorbierende Wirkung wird alleine durch das Zinkderivat der N-Acylaminosäure erzielt.

Entsprechend kann das Zinkderivat der N-Acylaminosäure volatile geruchsintensive Substanzen zu nicht mehr flüchtigen Verbindungen umsetzen und auf diese Weise den wahrnehmbaren Geruch mindern.

Geruchsintensive Substanzen können aliphatische und aromatische Stickstoffverbindungen, beispielsweise Amine und Indole, sowie anorganische Stickstoffverbindungen sein, beispielsweise Stickoxide, Nitrate und Nitrite.

Weiterhin können geruchsintensive Substanzen aliphatische und aromatische Schwefelverbindungen sein, beispielsweise Sulfonate, Thiole, Thioether und Thiophene, sowie anorganische Schwefelverbindungen, beispielsweise Schwefelwasserstoff, Sulfate und Sulfite.

Auch kurzkettige aliphatische und aromatische organische Säuren, beispielsweise Carbonsäuren wie Butansäure, können geruchsintensive Substanzen im Sinne der Erfindung sein.

Erfindungsgemäß ist kein Zinkrizinoleat als geruchsreduzierendes Mittel im Zurichtmittel vorgesehen, sodass auf komplexierende Hilfsstoffe verzichtet werden kann, die notwendig wären, um Zinkrizinoleat in wässrigen Formulierungen des Zurichtmittels einsetzen zu können.

Das Zinkderivat der N-Acylaminosäure ist insbesondere erhältlich durch:
a) Dispergieren einer Zinkverbindung in der N-Acylaminosäure; und
b) Umsetzen der Dispersion aus Zinkverbindung und N-Acylaminosäure unter Bildung des Zinkderivats der N-Acylaminosäure.

Das Umsetzen der Zinkverbindung und der N-Acylaminosäure erfolgt bevorzugt bei 20 bis 90 °C, weiter bevorzugt bei 50 bis 80 °C.

Die vollständige Umsetzung der N-Acylaminosäure mit der Zinkverbindung ist daran zu erkennen, dass die Säurezahl der Dispersion nicht mehr sinkt. Ebenso sollte die anfangs trübe Dispersion bei vollständiger Umsetzung klar bis opal werden. Somit kann der Reaktionsverlauf auf eine einfache Weise kontrolliert werden.

Die N-Acylaminosäure und die Zinkverbindung können in einem Molverhältnis von wenigstens 2:1 eingesetzt werden, bevorzugt in einem Molverhältnis von 2:1 bis 4:1.

Das Molverhältnis kann in Abhängigkeit der gewünschten Viskosität des hergestellten Zinkderivats der N-Acylaminosäure gewählt werden, wobei ein niedrigeres Molverhältnis, entsprechend einem geringeren Überschuss an N-Acylaminosäure, generell eine höhere Viskosität des Reaktionsprodukts ergibt.

Ein höheres Molverhältnis, entsprechend einem höheren Überschuss an N-Acylaminosäure, resultiert in einem höheren Anteil der freien N-Acylaminosäure im Zurichtmittel, sodass selbstemulgierende Eigenschaften der N-Acylaminosäure vorteilhaft im Zurichtmittel ausgenutzt werden können.

Dazu wird die überschüssige N-Acylaminosäure, die nicht mit der Zinkverbindung umgesetzt wurde, insbesondere mittels einer alkalischen Verbindung und/oder Lösung neutralisiert. Die alkalische Verbindung und/oder Lösung ist insbesondere eine wässrige Lösung eines Alkali- und/oder Erdalkalimetallsalzes, beispielsweise eines Alkali- und/oder Erdalkalimetallhydroxids, eines Übergangsmetallhydroxids, eines Schwermetallhydroxids und/oder von Ammoniumhydroxid.

Als Zinkverbindungen eignen sich basische Zinkverbindungen, insbesondere Zinkoxid, Zinkcarbonat, Zinkphosphat und Zinkacetat.

Bevorzugt wird Zinkoxid eingesetzt. Zinkoxid ist leicht zugänglich, kostengünstig und erzeugt keine störenden Nebenprodukte bei der direkten Umsetzung mit der N-Acylaminosäure.

Vor dem Dispergieren der Zinkverbindung in der N-Acylaminosäure kann die N-Acylaminosäure in einem polaren oder unpolaren Lösungsmittel vordispergiert werden, insbesondere in einem Lösungsmittel ausgewählt aus der Gruppe bestehend aus kurzkettigen Alkoholen mit 1 bis 4 Kohlenstoffatomen, Glykolen, Glykolethern, natürlichen und synthetischen Ölen, Mineralölen, Paraffinen, natürlichen und synthetischen Fetten, Triglyceriden und Mischungen davon.

Das Lösungsmittel kann in diesem Fall so ausgewählt werden, dass das erhaltene Zinkderivat der N-Acylaminosäure als Lösung oder Dispersion zur Polymerdispersion unter Bildung des erfindungsgemäßen Zurichtmittels hinzugegeben werden kann.

Mit anderen Worten ist das Zurichtmittel erhältlich durch Zugabe einer Lösung oder Dispersion des Zinkderivats der N-Acylaminosäure in einem polaren oder unpolaren Lösungsmittel zur Polymerdispersion, insbesondere in einem Lösungsmittel ausgewählt aus der Gruppe bestehend aus Wasser, kurzkettigen Alkoholen mit 1 bis 4 Kohlenstoffatomen, Glykolen, Glykolethern, natürlichen und synthetischen Ölen, Mineralölen, Paraffinen, natürlichen und synthetischen Fetten, Triglyceriden und Mischungen davon.

Auf diese Weise kann für das Vordispergieren der N-Acylaminosäure bereits das gleiche Lösungsmittel verwendet werden, welches auch in der Herstellung des Zurichtmittels zum Einsatz kommen soll, in dem das Zinkderivat der N-Acylaminosäure als Geruchsabsorber bzw. Geruchsminderer dient.

Durch das Vordispergieren der N-Acylaminosäure in einem Lösungsmittel lassen sich zudem die Eigenschaften des hergestellten Zinkderivats der N-Acylaminosäure beeinflussen, beispielsweise die Viskosität der erhaltenen Zubereitung.

Wird das erhaltene Zinkderivat der N-Acylaminosäure in Wasser oder einer wässrigen Lösung aufgenommen, kann der pH-Wert der Lösung oder Dispersion durch Zugabe einer Lauge angepasst werden. Der pH-Wert der Lösung oder Dispersion liegt nach Anpassung insbesondere in einem Bereich von 5 bis 9, bevorzugt in einem Bereich von 7,5 bis 8,5. Die Lauge dient zur Neutralisation von überschüssiger N-Acylaminosäure, so dass die Menge an zuzusetzender Lauge in Abhängigkeit des zur Herstellung des Zinkderivats eingesetzten Molverhältnisses von Zinkverbindung und N-Acylaminosäure variiert.

Als Lauge können wässrige Lösungen eines Alkali- oder Erdalkalimetallsalzes eingesetzt werden, beispielsweise wässrige Lösungen eines Alkali- oder Erdalkalimetallhydroxids. Auch ist der Einsatz einer wässrigen Lösung von Ammoniumhydroxid als Lauge möglich. Ebenso kommen wässrige Lösungen von Übergangs- und/oder Schwermetallhydroxiden in Betracht.

Die N-Acylaminosäure kann sich von jeder Aminosäure ableiten, die mittels einer Schotten-Baumann-Reaktion mit Carbonsäurehalogeniden zu einer N-Acylaminosäure umgesetzt werden kann.

Bevorzugt leitet sich die N-Acylaminosäure von Alpha-Aminosäuren ab. Diese alpha-Aminosäuren können aliphatische Aminosäuren, insbesondere Glycin, Alanin, Valin, Leucin und Isoleucin, aromatische Aminosäuren, insbesondere Phenylalanin, Tyrosin und Tryptophan, saure Aminosäuren, insbesondere Glutaminsäure, Sarkosin, Asparaginsäure, sowie basische Aminosäuren, insbesondere Arginin, Lysin, Histidin, sein. Gemische dieser Aminosäuren können ebenfalls eingesetzt werden.

Besonders bevorzugt ist die N-Acylaminosäure von Sarkosin (N-Methylglycin) oder Glycin abgeleitet.

Der Acylrest der N-Acylaminosäure leitet sich bevorzugt von einer gesättigten oder ungesättigten Fettsäure ab, insbesondere von Pelargonsäure, Caprinsäure, Laurinsäure, Myristinsäure, Palmitinsäure, Margarinsäure, Stearinsäure, Undecylensäure, Myristoleinsäure, Palmitoleinsäure, Margaroleinsäure, Rizinolsäure und Ölsäure und Kombinationen davon, besonders bevorzugt von Ölsäure, einschließlich von technischen Ölsäuregemischen.

Die N-Acylaminosäure kann eine Verbindung der Struktur
aufweisen, wobei R¹ ein linearer oder verzweigter, gesättigter oder ungesättigter Kohlenwasserstoffrest mit neun bis neunzehn Kohlenstoffatomen,
R² ein Wasserstoffatom, eine Alkylgruppe mit einem bis vier Kohlenstoffatomen oder eine Hydroxyalkylgruppe mit zwei bis vier Kohlenstoffatomen und
R³ ein Wasserstoffatom oder eine Gruppe
mit n = 1 oder 2 ist, wobei M unabhängig voneinander ein Wasserstoffatom oder ein Äquivalent eines einwertigen Kations oder eines Zinkkations ist.

Entsprechend ist R¹ bevorzugt ein Rest, ausgewählt aus der Gruppe, die gebildet wird aus Nonyl, Decyl, Dodecyl, Tetradecyl, Hexadecyl, Heptadecyl, Octadecyl, Undecenyl, Tridec-9-enyl, Pentadec-9-enyl, Hexadec-9-enyl, Heptadec-9-enyl, 12-Hydroxy-Octadec-9-enyl und Octadec-9-enyl, besonders bevorzugt Octadec-9-enyl.

Reste R¹ mit weniger als neun sowie mit mehr als neunzehn Kohlenstoffatomen weisen schlechtere geruchshemmende Eigenschaften auf, lassen sich schwerer verarbeiten und/oder besitzen schlechtere selbstdispergierende Eigenschaften.

Der Rest R² steht bevorzugt für einen Rest, ausgewählt aus der Gruppe, die gebildet wird aus einem Wasserstoffatom, Methyl, Ethyl, Isopropyl, n-Propyl und 2-Hydroxyethyl. Besonders bevorzugt steht der Rest R² für ein Wasserstoffatom oder eine Methylgruppe.

Der Rest R³ steht besonders bevorzugt für ein Wasserstoffatom.

In einer bevorzugten Ausführungsform kann R¹ ein Kohlenwasserstoffrest mit siebzehn Kohlenstoffatomen sein, insbesondere kann die N-Acylaminosäure N-Oleoylsarkosin sein.

N-Oleoylsarkosin eignet sich in besonderer Weise zur Verwendung als geruchsreduzierende oder geruchsabsorbierende Substanz. N-Oleoylsarkosin leitet sich von Ölsäure, einer einfach ungesättigten Fettsäure, sowie der Aminosäure Sarkosin (N-Methylglycin) ab. Diese Rohstoffe sind leicht und kostengünstig zugänglich. Zudem ist N-Oleoylsarkosin einfach zu verarbeiten, da es bei Raumtemperatur flüssig bis viskos ist.

Das Zinkderivat liegt im Zurichtmittel insbesondere in einem Anteil von 10 Gewichtsprozent oder weniger vor, bezogen auf den Feststoffgehalt des Zurichtmittels, insbesondere in einem Anteil von 1 bis 5 Gewichtsprozent. Der Feststoffgehalt bezeichnet den Anteil an Polymerbindemittel und wahlweise anderen aktiven Materialien im Zurichtmittel, ohne Lösungsmittel. Bei höheren Anteilen des Zinkderivats im Zurichtmittel können die vorteilhaften Eigenschaften der eingesetzten Polymerdispersion beeinträchtigt sein, beispielsweise könnte die Beständigkeit eines mit dem Zurichtmittel behandelten Leders gegen chemische und/oder mechanische Belastung beeinträchtigt sein.

Das Zinkderivat der N-Acylaminosäure weist in Wasser selbstemulgierende Eigenschaften auf, lässt sich also leicht unter Bildung einer stabilen Emulsion dispergieren, insbesondere nach Neutralisierung von überschüssiger N-Acylaminosäure.

Insbesondere kann das Zinkderivat der N-Acylaminosäure auch direkt als Additiv in Formulierungen hinzugefügt werden, die Wasser enthalten. Im Zurichtmittel werden in diesem Fall keine weiteren Emulgatoren oder komplexierende Hilfsstoffe zur Dispergierung des Zinkderivats der N-Acylaminosäure benötigt und sind bevorzugt nicht im Zurichtmittel enthalten.

Das im Zurichtmittel enthaltene Zinkderivat ist besonders bevorzugt ein Zinkderivat von N-Oleoylsarkosin, weiter bevorzugt ein durch direkte Umsetzung von Zinkoxid mit N-Oleoylsarkosin erhältliches Zinkderivat.

Die Polymerdispersion umfasst ein Poly(meth)acrylat, ein Polyurethan oder Kombination davon wie im Stand der Technik für Zurichtmittel bekannt.

Die Polymerdispersion weist insbesondere einen Feststoffgehalt im Bereich von 5 bis 70 Gewichtsprozent auf, insbesondere im Bereich 20 bis 50 Gewichtsprozent.

Geeignete kommerziell erhältliche Polymerdispersionen sind beispielsweise die von der Fa. Schill + Seilacher GmbH angebotenen Produkte Struktol C 681, Struktol P 14, Struktol P 78 NF, Struktol R 9 und Struktol R 514.

Die Polymerdispersion des Zurichtmittels kann ein Lösungsmittel enthalten, ausgewählt aus der Gruppe bestehend aus Wasser, organischen Lösungsmitteln mit 1 bis 5 Kohlenstoffen, Glykolen und Mischungen davon, bevorzugt Wasser als Lösungsmittel.

Bevorzugt ist die Polymerdispersion eine wässrige, anionische Polymerdispersion.

Ist das Zinkderivat ebenfalls als Lösung oder Dispersion im Zurichtmittel enthalten, wird als Lösungsmittel für das Zinkderivat bevorzugt ein mit dem Lösungsmittel der Polymerdispersion kompatibles Lösungsmittel eingesetzt.

Insbesondere wird in beiden Fällen Wasser als Lösungsmittel eingesetzt, wobei durch den Einsatz des Zinkderivats der N-Acylaminosäure als Geruchshemmer bzw. Geruchabsorber insbesondere keine zusätzlichen komplexierenden Hilfsstoffe zugesetzt werden müssen. Dadurch wird verhindert, dass die Dispersion von Poly(meth)acrylat und/oder Polyurethan durch die zusätzlichen Hilfsstoffe zerstört wird und koaguliert.

Ferner kann das Zurichtmittel einen Entschäumer umfassen, insbesondere in einem Anteil von 2 Gewichtsprozent oder weniger, bezogen auf das Gesamtgewicht des Zurichtmittels, bevorzugt von 0,5 Gewichtsprozent oder weniger.

Weitere Vorteile und Eigenschaften ergeben sich aus den nachfolgenden Beispielen, die jedoch nicht in einem einschränkenden Sinn verstanden werden sollen.

### Beispiel 1: Herstellung von Zink-Oleoylsarkosin als Zinkderivat ohne Lösungsmittel

In einer geeigneten Rührapparatur wird 2 mol Oleoylsarkosin (M = 353,54 g/mol) bei Raumtemperatur vorgelegt und unter Rühren langsam 1 mol Zinkoxid (M = 81,39 g/mol) eingestreut. Das Molverhältnis von Zinkoxid : Oleoylsarkosin entspricht somit 1:2.

Das Rühren wird unter Temperaturerhöhung bis zu einer maximalen Temperatur von 90 °C fortgesetzt, vorzugsweise bei einer Temperatur von 50 bis 80 °C, bis das Zinkoxid vollständig, oder im Wesentlichen vollständig, in Lösung gegangen ist. Die Säurezahl der Mischung wird überwacht. Die Reaktion ist abgeschlossen, wenn die Säurezahl konstant bleibt.

Je nach Qualität des verwendeten Zinkoxides kann es zur Bildung eines geringen Anteils an unlöslichen Stoffen kommen, die abfiltriert werden.

Das erhaltene Endprodukt ist eine hochviskose, gelbliche bis gelb-orangene Flüssigkeit.

### Beispiel 2: Herstellung von Zink-Oleoylsarkosin als Zinkderivat ohne Lösungsmittel

Die Herstellung erfolgt wie in Beispiel 1 angegeben. Jedoch wird eine reduzierte Menge von 0,5 mol Zinkoxid verwendet. Dies entspricht einem Molverhältnis Zinkoxid : Oleoylsarkosin von 1:4.

Auf diese Weise wird nach 2 Stunden Rühren ein niedriger viskoses Endprodukt erhalten, welches unter Verwendung einer Pumpe noch transportiert werden kann.

### Beispiel 3: Überführung des Zinkderivats in eine wässrige Emulsion

In einer geeigneten Rührapparatur werden von dem nach Beispiel 2 erhaltenen Endprodukt 20 Gewichtsteile bei Raumtemperatur vorgelegt und mit 80 Gewichtsteilen einer 1,25%igen (w/w) wässrigen Natriumhydroxidlösung versetzt.

Die so entstandene Emulsion wird mit wässriger Natriumhydroxidlösung der Konzentration 1 mol/L auf einen pH-Wert im Bereich von 7,5 bis 8,5 eingestellt.

### Beispiel 4: Herstellung eines erfindungsgemäßen Zurichtmittels

In einer geeigneten Rührapparatur werden 94,7 Gewichtsteile einer Emulsion einer Mischung aus Polyacryl- und Polyurethanharzen vorgelegt.

Es werden 0,3 Gewichtsteile eines auf o-Tris-(2-butoxyethyl)-phosphat basierenden Entschäumers zugegeben und unter ständigem Rühren mit 5 Gewichtsteilen der nach Beispiel 3 erhaltenen Emulsion versetzt.

Das Produkt wird bis zur Bildung einer uniformen Emulsion gerührt. Der Anteil des Zinkderivats im Zurichtmittel, bezogen auf den Feststoffgehalt, lag bei 1,8 Gewichtsprozent.

### Beispiel 4: Herstellung von Zink-Oleoylsarkosin als Zinkderivat in Lösungsmittel

In einer geeigneten Rührapparatur werden 2 mol Oleoylsarkosin (M = 353,54 g/mol) bei Raumtemperatur vorgelegt und mit einem geeigneten Lösungsmittel, beispielsweise einem Mineralöl oder einem Triglycerid versetzt. Es wird eine homogene Mischung erhalten, in der das Oleoylsarkosin vollständig gelöst ist. Die verwendete Menge an Lösungsmittel richtet sich nach der gewünschten Endanwendung.

Unter Rühren wird langsam 1 mol Zinkoxid (M = 81,39 g/mol) eingestreut. Das Rühren wird unter Temperaturerhöhung bis zu einer maximalen Temperatur von 90 °C fortgesetzt, vorzugsweise bei einer Temperatur von 50 bis 80 °C, bis das Zinkoxid vollständig, oder im Wesentlichen vollständig, in Lösung gegangen ist. Die Säurezahl der Mischung wird überwacht. Die Reaktion ist abgeschlossen, wenn die Säurezahl konstant bleibt.

### Beispiel 5: Verwendung von Zink-Oleoylsarkosin zur Geruchsreduzierung von Skatol

Es wurde eine Testlösung durch Lösen von Skatol (3-Methylindol, stickstoffhaltig) in Wasser hergestellt.

Anschließend wurde eine Probe der Testlösung in einem Headspace-Gläschen verdampft und mittels gekoppelter Gaschromatographie-Massenspektrometrie (GC-MS) analysiert. Als Probenvolumen wurde ein Volumen von 100 µL gewählt.

Für eine erste Vergleichsprobe wurde eine Probe der Testlösung im Molverhältnis 1:5 mit dem erfindungsgemäßen Zink-Oleoylsarkosin versetzt und die Analyse mittels GC-MS bei gleichem Probenvolumen wiederholt.

Für eine zweite Vergleichsprobe wurde eine Probe der Testlösung im Molverhältnis 1:20 mit dem erfindungsgemäßen Zink-Oleoylsarkosin versetzt und die Analyse mittels GC-MS bei gleichem Probenvolumen wiederholt.

Ein Vergleich der Gaschromatogramme der Probe mit den beiden Vergleichsproben ergibt, dass bei erfindungsgemäßer Verwendung des N-Oleoylsarkosins der Anteil an freiem Skatol deutlich absinkt. Dies wird anhand der Reduzierung der Peak-Flächen ersichtlich. Somit wird eine effektive Reduktion des Anteils an geruchsintensiver Substanz erzielt.

### Beispiel 6: Verwendung von Zink-Oleovlsarkosin zur Geruchsreduzierung von Thiophen

Es wurde eine Testlösung durch Lösen von Tetrahydrothiophen (schwefelhaltig) in Wasser hergestellt.

Anschließend wurde eine Probe der Testlösung in einem Headspace-Gläschen verdampft und mittels gekoppelter Gaschromatographie-Massenspektrometrie (GC-MS) analysiert. Als Probenvolumen wurde ein Volumen von 100 µL gewählt.

Für eine Vergleichsprobe wurde eine Probe der Testlösung im Molverhältnis 1:10 mit dem erfindungsgemäßen Zink-Oleoylsarkosin versetzt und die Analyse mittels GC-MS bei gleichem Probenvolumen wiederholt.

Ein Vergleich der Gaschromatogramme der Probe mit der Vergleichsprobe zeigt dass bei erfindungsgemäßer Verwendung des N-Oleoylsarkosins der Anteil an freiem Thiophen deutlich absinkt. Dies wird anhand der Reduzierung der Peak-Fläche ersichtlich. Somit wird eine effektive Reduktion des Anteils an geruchsintensiver Substanz erzielt.

### Beispiel 7: Geruchstest von Zurichtmitteln nach VDA 270

Um den geruchsreduzierenden bzw. geruchsabsorbierenden Effekt des Zinkderivats der N-Acylaminosäure zu untersuchen, wurden mehrere Testleder mit applizierten Zurichtmitteln für 2 Stunden bei einer Temperatur von 80°C behandelt. Die Zurichtmittel unterschieden sich lediglich im zugesetzten Geruchsabsorber, wie in Tabelle 1 angegeben. Die Anteile an Geruchsabsorber sind in Massenprozent angegeben, bezogen auf den Feststoffgehalt (m/m).

**Tabelle 1: Verwendete Zurichtmittel.**

| Versuchsnummer | Zurichtmittel | Bestandteile |
|---|---|---|
| 01 (Referenz) | VP20CV07 | Zurichtmittel Standard (Polyacryl- und Polyurethandispersion) |
| 02 | VP20CV56 | Zurichtmittel mit Zinkderivat von N-Oleoylsarkosin (2%) |
| 03 | VP20CV59 | Zurichtmittel mit Zinkderivat von Ricinolsarkosin (6%) |
| 04 | VP20CV61 | Zurichtmittel mit Zinkderivat von N-Oleoylsarkosin (4%) |
| 05 | VP20CV62 | Zurichtmittel mit Zinkderivat von N-Oleoylsarkosin (6%) |

Die so erhaltenen Leder wurden nach VDA-Norm 270 für den Automobil-Innenraum von vier fachkundigen Prüfern nach einem Tag sowie nach acht Tagen Lagerung getestet. Die Geruchsbelastung wird anhand der in Tabelle 2 angegebenen Notenskala eingestuft.

**Tabelle 2: Notenskala der Geruchstests nach VDA-Norm 270.**

| Note | Bewertung |
|---|---|
| 1 | nicht wahrnehmbar |
| 2 | wahrnehmbar, nicht störend |
| 3 | deutlich wahrnehmbar, aber noch nicht störend |
| 4 | störend |
| 5 | stark störend |
| 6 | unerträglich |

Die Testergebnisse sind in Tabelle 3 dargestellt. Wie zu erkennen ist, reduziert sich die Geruchsbelastung der behandelten Leder bei Verwendung des Zinkderivats von N-Oleoylsarkosin erheblich, wobei der Unterschied zur Referenzprobe desto stärker wird, je höher der Anteil an eingesetztem geruchsreduzierendem Mittel ist.

Zudem ist bei Verwendung aller erfindungsgemäßen Zurichtmittel der fäkale Geruch des Testleders nach 8 Tagen erfolgreich beseitigt.

**Tabelle 3: Ergebnisse des Geruchstests nach VDA-Norm 270.**

| Versuchsnummer | | 01 (Referenz) | 02 | 03 | 04 | 05 |
|---|---|---|---|---|---|---|
| Leder | | Crust "bad odor" | Crust "bad odor" | Crust "bad odor" | Crust "bad odor" | Crust "bad odor" |
| Zurichtmittel | | VP20CV07 | VP20CV56 | VP20CV59 | VP20CV61 | VP20CV62 |
| | | | | | | |
| | Behandlung | | | | | |
| Schnitt (4 Prüfer) | 2h @ 80 °C Nach 1 Tag | 4,5 (fäkaler Geruch) | 4,17 (fäkaler Geruch) | 3,33 (fäkaler Geruch) | 4,17 (fäkaler Geruch) | 4,33 (fäkaler Geruch) |
| Schnitt (4 Prüfer) | 20 °C @ 80 °C Nach 8 Tagen | 5 (fäkaler Geruch) | 4,5 | 3,17 | 4 | 3,83 |
| Verbesserung nach 8 Tagen | | -0,5 (-11 %) | -0,33 (-8 %) | 0,16 (5 %) | 0,17 (4 %) | 0,5 (12%) |
| Verbesserung zu VPC20CV07 (Nach 8 Tagen) | | // | 0,5 (10 %) | 1,83 (37 %) | 1 (20 %) | 1,17 (23 %) |

## Patentansprüche

1. Zurichtmittel für Leder, umfassend eine Polymerdispersion sowie ein Zinkderivat einer N-Acylaminosäure als geruchsreduzierendes Mittel, wobei
die Polymerdispersion ein Polyurethan, ein Poly(meth)acrylat oder einer Kombination davon umfasst.

2. Zurichtmittel nach Anspruch 1, **dadurch gekennzeichnet, dass** das Zinkderivat der N-Acylaminosäure erhältlich ist durch
a) Dispergieren einer Zinkverbindung in der N-Acylaminosäure; und
b) Umsetzen der Dispersion aus der Zinkverbindung und der N-Acylaminosäure unter Bildung des Zinkderivats der N-Acylaminosäure.

3. Zurichtmittel nach Anspruch 2, **dadurch gekennzeichnet, dass** die N-Acylaminosäure und die Zinkverbindung in einem Molverhältnis von wenigstens 2:1 eingesetzt werden, bevorzugt in einem Molverhältnis von 2:1 bis 4:1.

4. Zurichtmittel nach Anspruch 2 oder 3, **dadurch gekennzeichnet, dass** die Zinkverbindung Zinkoxid ist.

5. Zurichtmittel nach einem der vorhergehenden Ansprüche, **dadurch gekennzeichnet, dass** das Zurichtmittel erhältlich ist durch Zugabe einer Lösung oder Dispersion des Zinkderivats der N-Acylaminosäure in einem polaren oder unpolaren Lösungsmittel zur Polymerdispersion, insbesondere in einem Lösungsmittel ausgewählt aus der Gruppe bestehend aus Wasser, kurzkettigen Alkoholen mit 1 bis 4 Kohlenstoffatomen, Glykolen, Glykolethern, natürlichen und synthetischen Ölen, Mineralölen, Paraffinen, natürlichen und synthetischen Fetten, Triglyceriden und Mischungen davon.

6. Zurichtmittel nach einem der vorhergehenden Ansprüche, **dadurch gekennzeichnet, dass** das Zurichtmittel und/oder die Lösung oder Dispersion des Zinkderivats einen pH-Wert im Bereich von 5 bis 9 hat, bevorzugt von 7,5 bis 8,5.

7. Zurichtmittel nach einem der vorhergehenden Ansprüche, **dadurch gekennzeichnet, dass** die N-Acylaminosäure von einer Alpha-Aminosäure abgeleitet ist, bevorzugt von einer aliphatischen Aminosäure, einer aromatischen Aminosäure, einer sauren Aminosäure oder einer basischen Aminosäure, weiter bevorzugt von Glycin, Alanin, Valin, Leucin, Isoleucin, Phenylalanin, Tyrosin, Tryptophan, Glutaminsäure, Sarkosin, Asparaginsäure, Arginin, Lysin oder Histidin, besonders bevorzugt von Sarkosin oder Glycin, sowie von Kombinationen der Alpha-Aminosäuren.

8. Zurichtmittel nach einem der vorhergehenden Ansprüche, **dadurch gekennzeichnet, dass** der Acylrest der N-Acylaminosäure von einer gesättigten oder ungesättigten Fettsäure mit 10 bis 20 Kohlenstoffatomen abgeleitet ist, bevorzugt von Pelargonsäure, Caprinsäure, Laurinsäure, Myristinsäure, Palmitinsäure, Margarinsäure, Stearinsäure, Undecylensäure, Myristoleinsäure, Palmitoleinsäure, Margaroleinsäure, Rizinolsäure und Ölsäure und Kombinationen davon, besonders bevorzugt von Ölsäure, einschließlich von technischen Ölsäuregemischen.

9. Zurichtmittel nach einem der vorhergehenden Ansprüche, **dadurch gekennzeichnet, dass** das Zinkderivat in einem Anteil von 10 Gewichtsprozent oder weniger, bezogen auf das Feststoffgehalt des Zurichtmittels, vorliegt, insbesondere in einem Anteil von1 bis 5 Gewichtsprozent.

10. Zurichtmittel nach einem der vorhergehenden Ansprüche, **dadurch gekennzeichnet, dass** die Polymerdispersion ein Lösungsmittel enthält ausgewählt aus der Gruppe bestehend aus Wasser, organischen Lösungsmitteln mit 1 bis 5 Kohlenstoffen, Glykolen und Mischungen davon, bevorzugt Wasser als Lösungsmittel enthält.

11. Zurichtmittel nach einem der vorhergehenden Ansprüche, **dadurch gekennzeichnet, dass** das Zurichtmittel einen Entschäumer umfasst, insbesondere in einem Anteil von 2 Gewichtsprozent oder weniger, bezogen auf das Gesamtgewicht des Zurichtmittels, bevorzugt von 0,5 Gewichtsprozent oder weniger.

12. Verwendung eines Zurichtmittels nach einem der vorhergehenden Ansprüche zur Geruchsreduzierung von Leder.

## Claims

1. A leather finishing agent comprising a polymer dispersion and a zinc derivative of an N-acyl amino acid as an odour reducing agent, wherein
the polymer dispersion comprises a polyurethane, a poly(meth)acrylate or a combination thereof.

2. Finishing agent according to claim 1, **characterized in that** the zinc derivative of the N-acyl amino acid is obtainable by
a) dispersing a zinc compound in the N-acyl amino acid; and
b) reacting the dispersion of the zinc compound and the N-acylamino acid to form the zinc derivative of the N-acylamino acid.

3. Finishing agent according to claim 2, **characterized in that** the N-acyl amino acid and the zinc compound are used in a molar ratio of at least 2:1, preferably in a molar ratio of 2:1 to 4:1.

4. Finishing agent according to claim 2 or 3, **characterized in that** the zinc compound is zinc oxide.

5. Finishing agent according to one of the preceding claims, **characterized in that** the finishing agent is obtainable by adding a solution or dispersion of the zinc derivative of the N-acyl amino acid in a polar or non-polar solvent to the polymer dispersion, in particular in a solvent selected from the group consisting of water, short-chain alcohols having 1 to 4 carbon atoms, glycols, glycol ethers, natural and synthetic oils, mineral oils, paraffins, natural and synthetic fats, triglycerides and mixtures thereof.

6. Finishing agent according to any of the preceding claims, **characterized in that** the finishing agent and/or the solution or dispersion of the zinc derivative has a pH value in the range from 5 to 9, preferably from 7.5 to 8.5.

7. Finishing agent according to any of the preceding claims, **characterized in that** the N-acyl amino acid is derived from an alpha amino acid, preferably from an aliphatic amino acid, an aromatic amino acid, an acidic amino acid or a basic amino acid, further preferably from glycine, alanine, valine, leucine, isoleucine, phenylalanine, tyrosine, tryptophan, glutamic acid, sarcosine, aspartic acid, arginine, lysine or histidine, particularly preferably from sarcosine or glycine, and also combinations of the alpha-amino acids.

8. Finishing agent according to any one of the preceding claims, **characterized in that** the acyl group of the N-acyl amino acid is derived from a saturated or unsaturated fatty acid having 10 to 20 carbon atoms, preferably from pelargonic acid, capric acid, lauric acid, myristic acid, palmitic acid, margaric acid, stearic acid, undecylenic acid, myristoleic acid, palmitoleic acid, margaroleic acid, ricinoleic acid and oleic acid and combinations thereof, particularly preferably from oleic acid, including technical oleic acid mixtures.

9. Finishing agent according to one of the preceding claims, **characterized in that** the zinc derivative is present in a proportion of 10% by weight or less, based on the solids content of the finishing agent, in particular in a proportion of 1 to 5% by weight.

10. Finishing agent according to one of the preceding claims, **characterized in that** the polymer dispersion contains a solvent selected from the group consisting of water, organic solvents with 1 to 5 carbons, glycols and mixtures thereof, and preferably containing water as solvent.

11. Finishing agent according to one of the preceding claims, **characterized in that** the finishing agent comprises a defoamer, particularly in a proportion of 2% by weight or less, based on the total weight of the finishing agent, preferably 0.5% by weight or less.

12. Use of a finishing agent according to any one of the preceding claims for reducing the odour of leather.

## Revendications

1. Agent de finition pour cuir comprenant une dispersion de polymère et un dérivé de zinc d'un acide aminé N-acylé en tant qu'agent réducteur d'odeur, dans lequel la dispersion de polymère comprend un polyuréthane, un poly(méth)acrylate ou une combinaison de ceux-ci.

2. Agent de finition selon la revendication 1, **caractérisé en ce que** le dérivé de zinc de l'acide aminé N-acylé est susceptible d'être obtenu:
a) en dispersant un composé de zinc dans l'acide aminé N-acylé; et
b) en faisant réagir la dispersion du composé de zinc et l'acide aminé N-acylé pour former le dérivé de zinc de l'acide aminé N-acylé.

3. Agent de finition selon la revendication 2, **caractérisé en ce que** l'acide aminé N-acylé et le composé du zinc sont utilisés dans un rapport molaire d'au moins 2:1, de préférence dans un rapport molaire de 2:1 à 4:1.

4. Agent de finition selon la revendication 2 ou 3, **caractérisé en ce que** le composé du zinc est l'oxyde de zinc.

5. Agent de finition selon l'une quelconque des revendications précédentes, **caractérisé en ce que** l'agent de finition peut être obtenu en ajoutant une solution ou dispersion du dérivé de zinc de l'acide aminé N-acylé dans un solvant polaire ou non polaire à la dispersion de polymère, notamment dans un solvant choisi dans le groupe constitué par l'eau, les alcools à chaîne courte ayant de 1 à 4 atomes de carbone, les glycols, les éthers de glycol, les huiles naturelles et synthétiques, les huiles minérales, les paraffines, les graisses naturelles et synthétiques, les triglycérides et leurs mélanges.

6. Agent de finition selon l'une quelconque des revendications précédentes, **caractérisé en ce que** l'agent de finition et/ou la solution ou dispersion du dérivé de zinc a une valeur de pH comprise entre 5 et 9, de préférence entre 7,5 et 8,5.

7. Agent de finition selon l'une quelconque des revendications précédentes, **caractérisé en ce que** l'acide aminé N-acylé est dérivé d'un acide alpha aminé, de préférence d'un acide aminé aliphatique, d'un acide aminé aromatique, d'un acide aminé acide ou d'un acide aminé basique, de préférence encore parmi la glycine, l'alanine, la valine, la leucine, l'isoleucine, la phénylalanine, la tyrosine, le tryptophane, l'acide glutamique, la sarcosine, l'acide aspartique, l'arginine, la lysine ou l'histidine, de manière particulièrement préférée parmi la sarcosine ou la glycine, ainsi que des combinaisons des acides alpha-aminés.

8. Agent de finition selon l'une quelconque des revendications précédentes, **caractérisé en ce que** le groupe acyle de l'acide aminé N-acylé est dérivé d'un acide gras saturé ou insaturé ayant de 10 à 20 atomes de carbone, de préférence de l'acide pélargonique, de l'acide caprique, l'acide laurique, l'acide myristique, l'acide palmitique, l'acide margarique, l'acide stéarique, l'acide undécylénique, l'acide myristoléique, l'acide palmitoléique, l'acide margaroléique, l'acide ricinoléique et l'acide oléique et leurs combinaisons, de manière particulièrement préférée de l'acide oléique, y compris les mélanges techniques d'acide oléique.

9. Agent de finition selon l'une quelconque des revendications précédentes, **caractérisé en ce que** le dérivé de zinc est présent à raison de 10 % en poids ou moins, par rapport à l'extrait sec de l'agent de finition, notamment à raison de 1 à 5 % par poids.

10. Agent de finition selon l'une quelconque des revendications précédentes, **caractérisé en ce que** la dispersion de polymère contient un solvant choisi dans le groupe constitué par l'eau, les solvants organiques de 1 à 5 carbones, les glycols et leurs mélanges, et contient de préférence de l'eau comme solvant.

11. Agent de finition selon l'une quelconque des revendications précédentes, **caractérisé en ce que** l'agent de finition comprend un antimousse, notamment à raison de 2 % en poids ou moins, par rapport au poids total de l'agent de finition, de préférence 0,5 % en poids ou moins.

12. Utilisation d'un agent de finition selon l'une quelconque des revendications précédentes pour réduire l'odeur du cuir.
